# EUROPÄISCHE PATENTSCHRIFT

(11) **EP 0 853 550 B1**
(45) Veröffentlichungstag und Bekanntmachung des Hinweises auf die Patenterteilung: **30.05.2001**
(21) Anmeldenummer: 97941905.8
(22) Anmeldetag: 30.07.1997
(51) Int. Cl.: B41M 5/40, B41J 31/00

(54) **FARBTRANSFERBAND**
INK TRANSFER RIBBON
RUBAN DE TRANSFERT D'ENCRE

(30) Priorität: 07.08.1996 DE 19631889
(43) Veröffentlichungstag der Anmeldung: 22.07.1998
(73) Patentinhaber: Pelikan Scotland Limited, High Wycombe, Buckinghamshire HP12 3RE (GB)
(72) Erfinder: HOGARTH, Ian W., Turriff, Aberdeenshire AB53 4GA (GB); WILKINSON, Robert Ivan, Turriff, Aberdeenshire AB53 4NX (GB); McDONALD, Derek Alexander, Turriff, Aberdeenshire AB53 7AU (GB)
(74) Vertreter: Hagemann, Heinrich, Dr.rer.nat., Dipl.-Chem.
(86) Internationale Anmeldenummer: EP9704147
(87) Internationale Veröffentlichungsnummer: WO9805513

(56) Entgegenhaltungen:
- EP-A- 0 439 049
- EP-A- 0 476 508
- EP-A- 0 501 011
- US-A- 4 675 233
- PATENT ABSTRACTS OF JAPAN vol. 13, no. 398 (M-866), 5.September 1989 & JP 01 141089 A (TOPPAN PRINTING CO LTD), 2.Juni 1989,
- PATENT ABSTRACTS OF JAPAN vol. 10, no. 163 (M-487), 11.Juni 1986 & JP 61 016890 A (FUJI XEROX K.K.), 24.Januar 1986,
- PATENT ABSTRACTS OF JAPAN vol. 9, no. 25 (M-355) [1748] , 2.Februar 1985 & JP 59 169878 A (PILOT PEN K.K.), 25.September 1984,

## Beschreibung

Die vorliegende Erfindung betrifft ein Farbtransferband, das (a) einen flexiblen mikroporösen Träger, (b) gegebenenfalls eine oder mehrere Zwischenschichten und (c) eine oder mehrere Schichten einer Transferfarbe aufweist. Derartige Farbbänder finden in Typenschlagdruckern und -schreibmaschinen Verwendung.

Transferfarbbänder, die in Schreibmaschinen oder ähnlichen Druckern eingesetzt werden, weisen üblicherweise einen mikroporösen Träger aus Kunststoffmaterial auf, der mit einer Schicht einer Transferfarbe beschichtet ist, die unter anderem Öl und das beim Druckvorgang auf das Papier übertragene Material enthalten kann. Die Mikroporösität des Trägers ist eine wichtige Voraussetzung für eine ausreichende Verankerung der Farbschicht(en) auf dem Träger. Mit Hilfe des Transferfarbbandes werden Symbole auf Substrate gedruckt, wobei die übertragenen Symbole entweder permanent auf dem Substrat haften oder mit Hilfe eines Haftbandes wieder entfernt werden können, was Korrekturen gestattet. Derartige Farbbänder werden üblicherweise auf Spulen gewickelt oder eingebaut in Farbbandkassetten in Typenschlagschreibmaschinen oder -druckern eingesetzt. Die Farbbandkassetten erlauben ein einfaches Einsetzen des Farbbandes in die Maschine.

Der Auftrag der Transferfarbschicht auf dem Träger geschieht üblicherweise aus einer Schmelze oder aus einer Lösung in einem Lösungsmittel. Die US-A-3 825 470 beschreibt ein korregierbares Transferfarbband. Die US-A-3 496 015 beschreibt ein sogenanntes MICR-Farbband, (MICR = magnetic ink charakter recognition). Die Schicht der Transferfarbe kann Schwammstruktur aufweisen, wobei beim Typenaufschlag eine kleine Menge Farbe herausgedrückt und auf das Substrat übertragen wird. Die Schicht der Transferfarbe kann alternativ auch bildmäßig abgelöst und vollflächig übertragen werden.

Die Schicht der Transferfarbe enthält im allgemeinem Öle oder ölartige Modifizierungsmittel, wie z.B. Fettsäurealkylester, die nach dem Auftrag in den mikroporösen Träger migrieren können. Dies kann bei Transferfarbbänder, insbesondere solchen mit geringer Breite, zu Problemen beim Transport durch den Druckermechanismus führen. Wenn z.B. Öl aus dem Farbband auf den Transportmechanismus austritt, kann die Anwesenheit des Öls beim Transport des Bandes zu einem erhöhten Zugwiderstand und sogar zum Hängenbleiben des Trägers führen, so daß das Band vom Transportmechanismus nicht mehr fortbewegt wird. Außerdem kann das Öl, wenn es auf das Antriebsrad gelangt, einen Gleitmitteleffekt ausüben und einen Schlupf des Bandes bewirken, so daß das Band nicht weiterläuft.

Als weiteres Problem kann sich das Öl in solcher Dicke auf dem Antriebsrad ansammeln, daß das Transferfarbband aufgrund von Adhäsion daran hängen bleibt. Im aufgewickelten Zustand auf der Vorratsspule kommt außerdem die Vorderseite des Bandes in Kontakt mit der Rückseite der nächsten Windung, und geringe Mengen Öl auf der Rückseite können zu einem Aneinanderhaften der Windungen und zu einem erhöhtem Abspulwiderstand führen. Diese Probleme werden durch Wärmeinwirkung weiter verstärkt.

Weitere Probleme treten aufgrund von statischer Elektrizität auf. Das Farbband wird in der Farbbandkassette und im Transportmechanismus des Druckers an stationären Oberflächen entlang geführt. Aufgrund des Aufbaus von Reibungselektrizität kann das Farbband an diesen stationären Oberflächen haften bleiben, was zu einer zusätzlichen Belastung des Druckermotors führt. In herkömmlichen Farbbändern wird diesem Problem dadurch begegnet, daß die Thermotransferfarbe eine gewisse elektrische Leitfähigkeit aufweist, um so das Entstehen von statischer Elektrizität zu verhindern. Dies schränkt die Freiheit bei der Formulierung der Transferfarbe natürlich erheblich ein.

Die EP-A- 0 167 932 schlägt zur Bekämpfung der durch die Ölmigration durch die Trägerfolie verursachten Probleme eine Rückenschicht vor. Diese Rückenschicht gewährleistet eine saubere Reibungsfläche und guten Kontakt mit der Antriebsvorrichtung. Die Rückenschicht kann einen Polyester, ein Vinylchloridharz oder ein Polyurethanharz sowie einen kieselsäuretragenden Füllstoff enthalten. Aus der Offenbarung der EP-A-8-0 167 932 geht hervor, daß diese Rückenschicht als Sperrschicht für die Ölmigration wirkt. Eine Erhöhung der Oberflächenrauhigkeit ist nicht angesprochen. Ebensowenig wendet sich die EP-A-0 167 932 den Problemen im Zusammenhang mit elektrostatischer Elektrizität zu. Nachteilig ist außerdem, daß in einem gesonderten Herstellungsschritt eine separate Rückenschicht auf die Rückenseite des Trägers aufgebracht werden muß.

Die US-A-4 675 233 beschreibt ein Tintentransfermaterial für Drucker, das eine biaxial orientierte Polyesterfolie und eine Transfertintenschicht aufweist, wobei die biaxial orientierte Polyesterfolie eine Dicke von 1 bis 15 um und die rauhe Oberfläche einen Mittenrauhwert von 0,02 bis 1 µm und eine Maximalhöhe von 0,2 bis 10 um aufweist. Polyesterfolien sind jedoch nicht mikroporös und stellen eine Sperrschicht für die Ölmigration dar. Daher sind Polyesterfolien zur Verwendung als Trägermaterialien für Farbbänder für Typenschlagdrucker und -schreibmaschinen ungeeignet.

Es war demzufolge Aufgabe der vorliegenden Erfindung, die geschilderten Probleme im Zusammenhang mit Ölmigration und statischer Elektrizität in einfacher und wirtschaftlicher Weise zu beheben.

Erfindungsgemäß wird diese Aufgabe durch ein Farbtransferband gelöst, das dadurch gekennzeichnet ist, daß die Rückseite des Trägers eine Oberflächenrauhigigkeit einer Rauhtiefe Rₜ von mindestens 400nm und eines Mittenrauhwertes Rₐ von mindestens 40nm aufweist.

Als Rauhtiefe Rₜ wird der Abstand von Grund- und Bezugsprofil eines Oberflächenprofils bezeichnet, d.h. der maximale Berg-Tal-Abstand. Der Mittenrauhwert Rₐ ist der mittlere absolute Abstand zwischen Bezugsprofil und Ist-Profil, der auch als CLA (Center line average) bezeichnet wird, d.h. das arithmetrische Mittel der Abweichungen des Profils von einer Mittellinie.

Die "Berge" auf der Rückseite des Trägers verhindern die Bildung eines zusammenhängenden Ölfilms, der eine unerwünschte Adhäsionsneigung zur Bandoberfläche der benachbarten Windung bzw. anderen Oberflächen zeigt. Die "Berge" wirken außerdem als Distanzhalter und verhindern einen vollständigen flächigen Kontakt der Bandrückseite mit anderen Flächen, was den Reibungswiderstand und Abspulwiderstand deutlich herabsetzt.

Herkömmliche Trägerfolien für Druckerfarbbänder werden gewöhnlich durch Gießen aus dem Schmelzfluß hergestellt, wobei als Gießer eine Schlitzdüse dient, aus der die Schmelze auf eine gekühlte Gießunterlage (Trommel oder Band) fällt oder in ein Wasserbad gegossen wird. Die Folieneigenschaften, wie Porosität, Zugfestigkeit und Oberflächenrauhigkeit, hängen sehr stark von der Kristallinität, der Molekulargewichtsverteilung und den Herstellbedingungen ab, weswegen die Auswahl an verwendbaren Rohmaterialien gegenwärtig sehr eingeschränkt ist. Zwei geeignete HDPE-Qualitäten für Trägerfolien sind z.B. M5395/1 von Lyondell und 6340/3 von DuPont. Die Oberflächenrauhigkeit dieser herkömmlichen Trägerfolien variiert je nach Charge sehr stark, die Werte für Rₜ und Rₐ liegen aber stets deutlich unter 400 bzw. 40 nm.

In bevorzugten Ausführungsformen ist Rₜ 400 bis 5.000 nm und Rₐ 40 bis 500 nm, insbesondere ist Rₜ 600 bis 2500 nm und Rₐ 70 bis 250 nm. Ganz besonders bevorzugt ist Rₜ mindestens 650 nm und Rₐ mindestens 80 nm.

Der Effekt unterschiedlicher Rauhtiefe bzw. eines unterschiedlichens Mittenrauhwertes des Trägers auf das Antriebsdrehmoment einer Farbbandkassette sind in den beiliegenden Figuren 1 und 2 dargestellt. Rₜ und Rₐ wurden mittels Variation der Teilchengröße und Konzentration des Füllstoffs eines wie nachstehend beschrieben hergestellten Farbbandträgers variiert. Man kann deutlich sehen, daß das erforderliche Drehmoment mit steigendem Rₜ bzw. Rₐ abnimmt.

Für die Zwecke der Erfindung wurden Rₜ bzw. Rₐ mittels eines Form-TALYSURF Serie 2-Laser- Gerätes (von RANK TAYLOR HOBSON Inc.) ermittelt. Die Rauhigkeitsbestimmung erfolgte gemäß BS 1134.

Vorzugsweise wird die erforderliche Oberflächenrauhigkeit des mikroporösen Trägers durch Verwendung eines teilchenförmigen Füllstoffes erzeugt, der z.B. bei der Extrusion eines thermoplastischen Kunststoffes zur Trägerfolie einverleibt wird. Beispiele geeigneter Füllmaterialien sind unter anderem Calciumcarbonat, Diatomeenerde, Tone, Glas, Hohlglasteilchen, Aluminiumsilicate, Gips, Magnesiumcarbonat, Talk, Calcit, Fasern, Kalk, Glimmer, amorphe Kieselsäure, andere Silicate, usw. Ein besonders bevorzugter Füllstoff ist mikronisiertes PTFE, wie es z.B. von MICRO POWDERS Inc., USA, unter der Bezeichnung FLUO HTG erhältlich ist. Es hat einen Erweichungspunkt von über 316 °C und bleibt im geschmolzenen thermoplastischen Kunststoff bei etwa 260 °C als Teilchen erhalten. Vorzugsweise weist der Füllstoff eine relativ geringe Abrasivität auf, um die Extrusionsdüse keinem übermäßigem Verschleiß auszusetzen. Der Füllstoff sollte außerdem bei der Schmelztemperatur des thermoplastischen Kunststoffes der Trägerfolie stabil sein. Als thermoplastischer Kunststoff für die Trägerfolie sind thermoplastische Kunststoffe geeignet, die in dünner Schicht mikroporös sind. Hiervon sind Polyolefine bevorzugt, insbesondere Polyethylen (HDPE, LDPE, LLDPE) und Polypropylen, Ethylen-Propylen-Propolymer sowie Mischungen hiervon.

Wird gemäß dieser bevorzugten Ausführungsform ein teilchenförmiger Füllstoff einbezogen, spielen die Qualität des Folienausgangsmaterials und die genauen Herstellbedingungen der Folie keine kritische Rolle. Die Folie kann nach einem beliebigen Verfahren, z.B. durch Schmelzguß auf eine gekühlte Trommel, Schmelzguß in ein Wasserbad, Spritzguß mit anschließendem Recken bzw. Blasen hergestellt werden. Typische Schmelztemperaturen für Polyethylen betragen etwa 80 bis 150 °C, insbesondere etwa 105 bis 140 °C. Die gekühlte Trommel wird üblicherweise auf einer Temperatur von 10 bis 35°C bzw. das Wasserbad auf einer Temperatur von 50 bis 70 °C gehalten.

Vorzugsweise wird eine bestimmte Teilchengrößenverteilung des Füllstoffes beachtet. Die mittlere Teilchengröße des Füllstoffes liegt vorzugsweise zwischen 0,5 und 15 am, insbesondere zwischen 2 und 8 um. Kleinere Teilchengrößen leisten den gewünschten Effekt nicht optimal. Die Einsatzkonzentration liegt vorzugsweise zwischen 500 und 100000 ppm, insbesondere zwischen 1000 und 10000 ppm. Die Trägerfolie wird üblicherweise in einer Dicke von 6 bis 30 um, insbesondere von 8 bis 16 am, extrudiert.

Vorzugsweise wird (werden) auf der Rückseite des Trägers keine weitere(n) Schicht(en) angeordnet.

Bevorzugte Farbtransferbänder weisen mindestens eine Transferfarbschicht auf, die 10 bis 35 Gew.-% eines Bindemittels, insbesondere in Form eines Polyamidharzes, 30 bis 55 Gew.-% Mineralöl und/oder Fettsäureester und 25 bis 35 Gew.-% eines Farbmaterials, ausgewählt aus Pigmenten und in den übrigen Tintenbestandteilen unlöslichen organischen Farbstoffen, enthält. Die Transferfarbschicht kann außerdem Wachse, insbesondere synthetische Wachse, enthalten. Die Formulierung der Transferfarbschicht wird in gelöster/dispergierter Form in einem flüchtigen Lösungsmittel auf dem Träger abgeschieden. Ein geeignetes Lösungsmittel ist ein Gemisch aus Isopropylalkohol und Toluol. Das Lösungsmittel wird anschließend abgedampft, beispielsweise durch Überleiten von erwärmter Luft.

Das erfindungsgemäße Farbtransferband weist zahlreiche Vorteile auf: (1) Es reduziert die nachteiligen Auswirkungen des statischen Ladungsaufbaus im Band und gestattet somit eine höhere Flexibilität bei der Formulierung der Schicht der Transferfarbe, wobei die Einhaltung einer bestimmten elektrischen Leitfähigkeit der Beschichtung weniger stringent ist.
(2) Es reduziert bzw. eliminiert die Möglichkeit des Blockierens des Bandes auf glatten Oberflächen.
(3) Es reduziert den Kontakt zwischen dem Farbband und den Kassettenteilen und ermöglicht so die Einsparung von Bauteilen bei der Kassettenherstellung. Insbesondere können die Umlenkrollen aus der Kassette entfernt werden, was die Herstellkosten erheblich senkt.
(4) Es ist weniger abhängig von Qualitätsschwankungen des Kunststoffgranulats, das zur Herstellung des Trägermaterials verwendet wird.
(5) Das zum Transport des Farbbandes notwendige Drehmoment ist geringer, was den Druckerherstellern die Verwendung billigerer Antriebsmotoren gestattet.

Die Erfindung wird durch die folgenden Beispiele näher erläutert:

### Beispiel 1

Dieses Beispiel erläutert die Herstellung eines Trägers für ein erfindungsgemäßes Transferfarbband aus Polyethylen/Füllstoff.

HDPE-Granulat (Grade M 5395/1 von Lyondell) wurde mit 5000 ppm Calciumcarbonat (Snowcal 40 von Croxten & Garry) zu einer Folie einer Stärke von 12 µm extrudiert. Der Füllstoff wurde als getrennt hergestelltes Konzentrat (20% Füllstoff in HDPE) in einer Konzentration von 2,5% dem Hauptstrom an HDPE während des Extrusionsprozesses zugesetzt. Die erhaltene Folie zeigte die folgenden Rauhigkeitswerte: Rₜ = 630 nm, Rₐ = 80 nm.

### Beispiel 2

Dieses Beispiel erläutert die Herstellung eines Trägers eines erfindungsgemäßen Transferfarbbandes aus Polypropylen/Füllstoff.

Polypropylengranulat(Hostalen PPU 1080 F von Hoechst, Deutschland) wurde mit 6000 ppm Kieselsäure (Tamsil 10, Teilchengröße 0,4 bis 6 µm, von Lawrence Industries) zu einer Folie einer Stärke von 12 um extrudiert. Der Füllstoff wurde wiederum als getrennt hergestelltes Konzentrat (15 % Füllstoff in LLDPE) in einer Konzentration von 4 % zugesetzt. Die erhaltene Folie wies folgende Rauhigkeitswerte auf: Rₜ = 698 nm, Rₐ = 87 nm.

### Beispiel 3

Die in den vorstehenden Beispielen erhaltenen Trägerfolien wurden mit einer Beschichtungsmasse nach Rezeptur A (korrigierbare Tinte) bzw. B (MICR-Tinte) beschichtet und das Lösungsmittel abgedampft.

| Rezeptur A | Gew.-% |
|---|---|
| Polyamid (1533 von Union Camp) | 6 |
| Mineralöl/Fettsäureester (Butylstearat, Croda Chemicals) | 8 |
| Ruß (Mogul L, Cabot) | 6 |
| Isopropylalkohol | 60 |
| Toluol | 20 |

| Rezeptur B | Gew.-% |
|---|---|
| Polyamid (Eurelon 960, Scherring Chemicals) | 5,6 |
| Fettsäureester-Gemisch (Glyceryltrioleat, Croda Chemicals) | 6,9 |
| Ruß | 1,4 |
| Magnetschwarz (Eisenoxid B350, Magnox) | 21,0 |
| Toluol | 32,0 |
| Isopropylalkohol | 33,1 |

Die erhaltenen Transferfarbbänder zeigten hervorragendes Druckverhalten und liefen mit minimalen Kraftaufwand in Farbbandkassetten.

## Patentansprüche

1. Farbtransferband, aufweisend (a) einen mikroporösen flexiblen Träger, (b) wahlweise eine oder mehrere Zwischenschichten und (c) eine oder mehrere Schichten einer Transferfarbe, dadurch gekennzeichnet, daß die Rückseite des Trägers eine Oberflächenrauhigkeit einer Rauhtiefe Rₜ von mindestens 400 nm und eines Mittenrauhwertes Rₐ von mindestens 40 nm aufweist.

2. Farbtransferband nach Anspruch 1, dadurch gekennzeichnet, daß die Rückseite des Trägers eine Rauhtiefe Rₜ von 600 bis 2500 nm und einen Mittenrauhwert Rₐ von 70 bis 250 nm aufweist.

3. Farbtransferband nach Anspruch 1 oder 2, dadurch gekennzeichnet, daß der Träger einen thermoplastischen Kunststoff mit einem teilchenförmigen Füllstoff umfaßt.

4. Farbtransferband nach Anspruch 3, dadurch gekennzeichnet, daß die mittlere Teilchengröße des Füllstoffes zwischen 0,5 und 15 µm liegt.

5. Farbtransferband nach Anspruch 3 oder dem Anspruch 4, dadurch gekennzeichnet, daß die Konzentration des teilchenförmigen Füllstoffes im Kunststoffmaterial zwischen 500 und 100000 ppm liegt.

6. Farbtransferband nach einem der Ansprüche 3 bis 5 dadurch gekennzeichnet, daß der thermoplastische Kunststoff ein Polyolefin ist.

7. Farbtransferband nach einem der vorstehenden Ansprüche, dadurch gekennzeichnet, daß der Träger 6 bis 30 µm, insbesondere 8 bis 16 µm dick ist.

8. Farbtransferband nach einem der vorstehenden Ansprüche, dadurch gekennzeichnet, daß es mindestens eine Transferfarbschicht aufweist, die 10 bis 35 Gew.-% eines Bindemittels, insbesondere in Form eines Polyamidharzes, 30 bis 55 Gew.-% Mineralöl und/oder Fettsäureester und 25 bis 35 Gew.-% eines Farbmaterials, ausgewählt aus Pigmenten und in den übrigen Tintenbestandteilen unlöslichen organischen Farbstoffen, enthält.

9. Farbtransferband nach einem der vorstehenden Ansprüche, dadurch gekennzeichnet, daß auf der Rückseite des Trägers keine weitere(n) Schicht(en) angeordnet sind.

10. Verfahren zur Herstellung einer Farbbandträgerfolie zur Herstellung eines Farbtransferbandes nach einem der vorstehenden Ausprüche 1 bis 9, bei dem eine Suspension eines teilchenförmigen Füllstoffs in einem schmelzflüssigen thermoplastischen Kunststoff oder Kunststoffgemisch hergestellt und zu einer Folie verarbeitet wird.

## Claims

1. Ink transfer ribbon, having (a) a microporous flexible substrate, (b) optionally one or more intermediate layers and (c) one or more layers of a transfer ink, characterized in that the rear of the substrate has a surface roughness with a peak-to-peak roughness Rₜ of at least 400 nm and an average roughness Rₐ of at least 40 nm.

2. Ink transfer ribbon according to Claim 1, characterized in that the rear of the substrate has a peak-to-peak roughness Rₜ of 600 to 2500 nm and an average roughness Rₐ of 70 to 250 nm.

3. Ink transfer ribbon according to Claim 1 or 2, characterized in that the substrate comprises a thermoplastic polymer with a particulate filler.

4. Ink transfer ribbon according to Claim 3, characterized in that the average particle size of the filler is between 0.5 and 15 µm.

5. Ink transfer ribbon according to Claim 3 or Claim 4, characterized in that the concentration of the particulate filler in the polymer material lies between 500 and 100 000 ppm.

6. Ink transfer ribbon according to one of Claims 3 to 5, characterized in that the thermoplastic polymer is a polyolefin.

7. Ink transfer ribbon according to one of the preceding claims, characterized in that the substrate is 6 to 30 µm, in particular 8 to 16 µm, thick.

8. Ink transfer ribbon according to one of the preceding claims, characterized in that it has at least one ink transfer layer which contains 10 to 35% by weight of a binder, in particular in the form of a polyamide resin, 30 to 55% by weight of mineral oil and/or fatty acid ester, and 25 to 35% by weight of a coloured material, selected from pigments and organic colorants insoluble in the usual ink constituents.

9. Ink transfer ribbon according to one of the preceding claims, characterized in that no further layer(s) is/are arranged on the rear of the substrate.

10. Method of producing an ink ribbon substrate film, for producing an ink transfer ribbon according to one of the preceding claims 1 to 9, in which a suspension of a particulate filler in a molten thermoplastic polymer or polymer mixture is produced and processed to form a film.

## Revendications

1. Ruban de transfert d'encre, présentant (a) un support flexible microporeux, (b) au choix une ou plusieurs couches intermédiaires et (c) une ou plusieurs couches d'une encre de transfert, caractérisé en ce que le verso du support présente une surface rugueuse ayant une profondeur de rugosité Rₜ d'au moins 400 nm et une valeur de rugosité moyenne Rₐ d'au moins 40 nm.

2. Ruban de transfert d'encre suivant la revendication 1, caractérisé en ce que le verso du support présente une profondeur de rugosité Rₜ de 600 à 2500 nm et une valeur de rugosité moyenne Rₐ de 70 à 250 nm.

3. Ruban de transfert d'encre suivant la revendication 1 ou 2, caractérisé en ce que le support comprend une matière thermoplastique contenant une charge en particules.

4. Ruban de transfert d'encre suivant la revendication 3, caractérisé en ce que le diamètre moyen des particules de la charge se situe entre 0,5 et 15 *µ*m.

5. Ruban de transfert d'encre suivant la revendication 3 ou la revendication 4, caractérisé en ce que la concentration de la charge en particules dans la matière plastique se situe entre 500 et 100 000 ppm.

6. Ruban de transfert d'encre suivant l'une des revendications 3 à 5, caractérisé en ce que la matière thermoplastique est une polyoléfine.

7. Ruban de transfert d'encre suivant l'une des revendications précédentes, caractérisé en ce que le support a une épaisseur de 6 à 30 µm, en particulier de 8 à 16 *µ*m.

8. Ruban de transfert d'encre suivant l'une des revendications précédentes, caractérisé en - ce qu'il présente au moins une couche d'encre de transfert qui contient 10 à 35 % en poids d'un liant, en particulier sous forme d'une résine de polyamide, 30 à 55 % en poids d'huile minérale et/ou d'ester d'acide gras et 25 à 35 % en poids d'une matière de couleur choisie entre des pigments et des colorants organiques insolubles dans les composants usuels d'une encre.

9. Ruban de transfert d'encre suivant l'une des revendications précédentes, caractérisé en ce que le verso du support ne porte pas d'autre couche ou d'autres couches.

10. Procédé de production d'une feuille de support pour ruban encreur, destinée à produire un ruban de transfert d'encre selon l'une des revendications 1 à 9 précédentes, dans lequel une suspension d'une charge en particules dans une matière thermoplastique thermofusible ou un mélange de telles matières est produite et transformée en une feuille.
